# FASCICULE DE BREVET EUROPEEN

(11) **EP 2 682 502 B1**
(45) Date de publication et mention de la délivrance du brevet: **16.09.2015**
(21) Numéro de dépôt: 13174807.1
(22) Date de dépôt: 02.07.2013
(51) Int. Cl.: C25D 11/08, C25D 11/16, C25F 1/00

(54) **Procédé de traitement avec anodisation d'alliages d'aluminium contenant du cuivre**
Behandlungsverfahren mit Anodisieren von Kupfer-enthaltenden Aluminiumlegierungen
Treatment process comprising the anodizing of copper-containing aluminium alloys

(30) Priorité: 04.07.2012 FR 1256393
(43) Date de publication de la demande: 08.01.2014
(73) Titulaire: Messier-Bugatti-Dowty, 78140 Vélizy-Villacoublay (FR); Université de Lorraine, 54052 Nancy Cedex (FR)
(72) Inventeur: Rocca, Emmanuel, 54670 Malleloy (FR); Tardelli, Joffrey, 57970 Basse -Ham (FR); Augros, Myriam, 67129 Molsheim (FR)
(74) Mandataire: Berbinau, Pierre Jean Marie

(56) Documents cités:
- FR-A- 897 693
- US-A- 4 263 113
- US-A- 4 336 113
- US-A- 5 362 569
- US-A- 5 635 084
- L Domingues ET AL: "Anodising of Al 2024-T3 in a modified sulphuric acid/boric acid bath for aeronautical applications", Corrosion Science, vol. 45, no. 1, 1 January 2003 (2003-01-01), pages 149-160, XP055170389, ISSN: 0010-938X, DOI: 10.1016/S0010-938X(02)00082-3
- K. Srinivasa Rao: "EFFECT OF PRE-TREATMENT ON CORROSION RESISTANCE OF CHROMATE CONVERSION COATED AND ANODIZED AA2219 ALLOY", Trans. Indian Inst, Met, Vol. 57, N°. 2, 1 April 2004 (2004-04-01), pages 133-140, XP055172823, Retrieved from the Internet: URL:http://www.igcar.gov.in/transiim/2004/ TP-1881.pdf [retrieved on 2015-03-02]

## Description

La présente invention concerne un procédé de traitement d'une pièce en alliage d'aluminium contenant du cuivre en proportion massique de 0,1% à 10%.

Les alliages d'aluminium contenant du cuivre se corrodent essentiellement sous forme de corrosion localisée, sous forme de piqûres ou points de corrosion. Ce phénomène intervient à l'aplomb des particules riches en cuivre qui sont présentes dans ces alliages.

Pour renforcer la résistance à la corrosion d'alliages d'aluminium en général, on effectue une anodisation (ou une conversion chimique) de ces alliages qui augmente l'épaisseur de la couche d'oxydes (oxyde d'aluminium en cas d'anodisation) à leur surface.

Avant de recevoir ce traitement d'anodisation (ou de conversion chimique), ces alliages nécessitent d'être prétraités. Ce prétraitement a pour objectifs :
- D'enlever les salissures de surface et les oxydes résiduels sans dissoudre le métal sous-jacent (procédé de dégraissage/décapage),
- D'aplanir la surface du métal en dissolvant une partie de celui-ci (procédé de brillantage).

Ce prétraitement s'effectue habituellement dans un électrolyte aqueux par voie chimique ou par voie électrochimique. Cet électrolyte contient un ou plusieurs acides tels que l'acide sulfurique (H₂SO₄) et l'acide phosphorique (H₃PO₄). L'ajout d'un ou plusieurs oxydants tels que l'acide nitrique, le persulfate d'hydrogène, le perborate d'hydrogène, et l'eau oxygénée (peroxyde d'hydrogène H₂O₂) dans cet électrolyte favorise la dissolution du métal et l'émulsification des salissures ou graisses de surface, et permet un rinçage acceptable de la pièce en alliage d'aluminium. Dans le cas des procédés de brillantage, l'ajout d'un composé organique conduit à la formation en surface de l'alliage d'aluminium d'une couche visqueuse qui contribue à la dissolution des irrégularités de surface.

Lors du prétraitement d'alliages d'aluminium contenant du cuivre, on observe d'une part que les particules riches en cuivre ne se dissolvent que partiellement, ce qui provoque la présence de nombreux défauts (trous, fissures, cavités) dans les couches d'oxydes formées ultérieurement par anodisation (ou conversion chimique) à la surface de l'alliage, ces défauts fragilisant ces couches et entrainant une corrosion prématurée de l'alliage.

On observe d'autre part que le cuivre présent dans les bains se redépose très rapidement sous forme de cuivre métallique sur la surface de l'alliage, ce qui entraine également une corrosion prématurée de l'alliage.

Un exemple de procédé de traitement contre la corrosion d'une pièce en alliage d'aluminium contenant du cuivre est donné par le document US5,635,084.

La présente invention vise à remédier à ces inconvénients.

L'invention vise à proposer un procédé de traitement d'un alliage d'aluminium contenant du cuivre avec prétraitement et anodisation qui permette une dissolution complète des particules de cuivre, et qui permette d'éviter une redéposition ultérieure de cuivre sur la surface de l'alliage d'aluminium, ce procédé étant en outre apte à minimiser les variations dimensionnelles de la pièce.

Ce but est atteint grâce au fait que le procédé comprend les étapes suivantes :
(a) On fournit ladite pièce,
(b) On effectue un prétraitement électrochimique de la pièce dans un premier bain d'électrolyte contenant de l'acide sulfurique et un premier composé oxydant, une première différence de potentiel ΔV1 étant établie entre une première cathode et une première anode trempées dans le premier bain, la pièce étant la première anode, la concentration en ce premier composé oxydant étant telle que le potentiel de corrosion de cet alliage d'aluminium est supérieur à +100 mV par rapport à l'Electrode Normale à Hydrogène,
(c) Après l'étape (b), on effectue une anodisation de la pièce dans un second bain d'électrolyte contenant de l'acide sulfurique et un second composé oxydant, une seconde différence de potentiel ΔV2 étant établie entre une seconde cathode et une seconde anode trempées dans le second bain, la pièce étant la seconde anode.

Grâce à ces dispositions, on effectue un nettoyage de la surface de la pièce, on retire les particules riches en cuivre de la surface et on empêche la redéposition ultérieure des particules de cuivre, ce qui permet d'obtenir un dépôt d'oxyde par anodisation de meilleure qualité. La pièce est ainsi plus résistante à la corrosion.

De plus, le nettoyage de la surface de la pièce entame suffisamment peu celle-ci de telle sorte que les variations de dimensions de la pièce restent dans les tolérances admises.

Avantageusement, la première différence de potentiel ΔV1 est comprise entre 3 V et 12 V.

Ainsi, le prétraitement de la pièce est plus rapide tout en aboutissant à une meilleure qualité du prétraitement puis de l'anodisation ultérieure de la pièce.

L'invention sera bien comprise et ses avantages apparaîtront mieux, à la lecture de la description détaillée qui suit, d'un mode de réalisation représenté à titre d'exemple non limitatif. La description se réfère aux dessins annexés sur lesquels :
- la figure 1 illustre schématiquement les étapes du procédé selon l'invention,
- la figure 2 illustre schématiquement les étapes du procédé selon un autre mode de réalisation de l'invention.

On fournit une pièce 50 en alliage d'aluminium contenant du cuivre (étape (a) du procédé selon l'invention). La proportion massique de cuivre dans cet alliage est comprise entre 0.01 % et 10 %.

On fournit un premier bain électrolytique 10 contenant de l'acide sulfurique et un premier composé oxydant.

Ce premier bain 10 est contenu dans une première cuve 15. On trempe dans ce premier bain 10 une première cathode 11 et la pièce 50, cette pièce 50 jouant le rôle de première anode.

La première cathode 11 est par exemple un alliage de titane ou un alliage de plomb ou un acier inoxydable.

On effectue un traitement électrochimique de la pièce 50 dans le premier bain 10 en appliquant une première différence de potentiel ΔV1 entre la première cathode 11 et la pièce 50. Ce traitement constitue le prétraitement électrochimique (étape (b)) du procédé selon l'invention.

On choisit la concentration en premier composé oxydant de telle sorte que durant ce prétraitement électrochimique le potentiel de corrosion de l'alliage d'aluminium de la pièce 50 est supérieur à +100 mV par rapport à l'Electrode Normale à Hydrogène.

En effet, les essais réalisés par les inventeurs montrent que dans ce cas il se produit une dissolution complète des particules riches en cuivre tandis que la quantité d'alliage dissous est suffisamment faible pour que les spécifications dimensionnelles de la pièce 50 restent satisfaites. Ainsi, la quantité d'alliage dissous est inférieure à 0,1 mg/dm²/min (milligrammes/décimètres²/minute).

De plus, durant le prétraitement électrochimique selon l'invention, il ne se produit pas de redéposition de cuivre sur la pièce 50.

Au contraire, en effectuant un prétraitement chimique (sans électrolyse) selon l'art antérieur, la quantité d'alliage dissoute est comprise entre 0,4 mg/dm²/min et 4 mg/dm²/min.

Les concentrations en acide sulfurique et en premier composé oxydant nécessaires pour que le potentiel de corrosion de l'alliage d'aluminium de la pièce 50 soit supérieur à +100 mV dépendent de l'alliage d'aluminium et de la nature du premier composé oxydant.

Les essais effectués par les inventeurs montrent que pour une concentration en acide sulfurique comprise entre 70 g/L et 250 g/L, la concentration en premier composé oxydant doit être supérieure à 0,1 mol/L.

Par exemple, si le premier composé oxydant est NaBO₃, sa concentration doit être comprise entre 0,1 mol/L et 0,5 mol/L.

Par exemple, si le premier composé oxydant est K₂S₂O₈, sa concentration doit être comprise entre 0,1 mol/L et 0,5 mol/L.

Par exemple, si le premier composé oxydant est l'eau oxygénée H₂O₂, sa concentration doit être comprise entre 0,1 mol/L et 1 mol/L.

Avantageusement, le premier composé oxydant est de l'eau oxygénée.

En effet, les essais effectués par les inventeurs montrent que l'eau oxygénée permet d'atteindre un potentiel de corrosion de l'alliage d'aluminium de la pièce 50 par rapport à l'Electrode Normale à Hydrogène qui est supérieur au potentiel de corrosion obtenu avec un autre composé oxydant.

Avantageusement, la première différence de potentiel ΔV1 est comprise entre 3 V et 12 V.

En effet, lorsque la première différence de potentiel ΔV1 est inférieure à 3 V, la dissolution de l'alliage aluminium de la pièce 50 est trop lente pour les cadences de production de pièces recherchées.

Lorsque cette première différence de potentiel ΔV1 est supérieure à 12 V, il se forme à la surface de la pièce 50 une couche anodisée trop rapidement pour permettre aux particules de cuivre de se dissoudre et de s'éloigner de la surface de la pièce 50.

Avantageusement, la première différence de potentiel ΔV1 est comprise entre 5 V et 10 V.

Selon l'invention, la durée du prétraitement est comprise entre 2 et 30 minutes.

Après le traitement électrochimique de la pièce 50 tel que décrit ci-dessus, on effectue une anodisation de la pièce 50 dans un second bain d'électrolyte 20 contenant de l'acide sulfurique et un second composé oxydant. Ce second bain 20 est contenu dans une seconde cuve 25. On trempe dans ce second bain 20 une seconde cathode 21 et la pièce 50, cette pièce 50 jouant le rôle de seconde anode.

La seconde cathode 21 est par exemple un alliage de plomb ou un alliage de titane ou un acier inoxydable.

On effectue un traitement électrochimique de la pièce 50 dans le second bain 20 en appliquant une seconde différence de potentiel ΔV2 entre la première cathode 11 et la pièce 50. Ce traitement constitue l'anodisation (étape (c)) du procédé selon l'invention.

Le second composé oxydant est par exemple choisi dans un groupe constitué de NaBO₃, K₂S₂O₈, et l'eau oxygénée H₂O₂.

A l'issue du procédé selon l'invention, on obtient sur la pièce 50 une couche d'oxyde d'aluminium par anodisation dont la résistance à la corrosion est supérieure à celle obtenue par un procédé selon l'art antérieur. Ainsi, les essais effectués par les inventeurs sur des alliages d'aluminium 2214 et 7050 (après colmatage de la couche d'oxyde, et après 500 heures d'exposition au brouillard salin neutre) montrent que le nombre de piqures par dm² est inférieur à 1 lorsqu'on utilise le procédé selon l'invention alors que le nombre de piqures par dm² est supérieur à 5 (pour l'alliage 2214) ou 10 (pour l'alliage 7050) lorsqu'on utilise un procédé selon l'art antérieur avec prétraitement chimique.

La composition chimique nominale de l'alliage 2214 est (norme EN 573-1):
Si : 0,5 - 1,2 ; Fe : 0,3 ; Cu : 3,9 - 5 ; Mn : 0,4 - 1,2 ; Mg : 0,2 - 0,8 ;
Cr : 0,1 ; Zn : 0,25 ; Ti : 0,15 ; impuretés : 0,15 ; le reste étant Al.

La composition chimique nominale de l'alliage 7050 est (norme EN 573-1):
Si : 0,12 ; Fe : 0,15 ; Cu : 2 - 2,6 ; Mn : 0,1 ; Mg : 1,9 - 2,6 ; Cr : 0,04 ;
Zn : 5,7 - 6,7 ; Zr : 0,08 - 0,15 ; Ti : 0,6 ; impuretés : 0,15 ; le reste étant Al.

Les essais effectués par les inventeurs montrent que la couche d'anodisation qui se forme à la surface de la pièce 50 durant l'anodisation offre une protection encore meilleure (l'impédance de la couche d'anodisation est plus élevée) lorsque le prétraitement électrochimique (étape (b)) préalable est effectué avec une première différence de potentiel ΔV1 de 10 V pendant 5 minutes ou de 5 V pendant 10 minutes.

Les essais effectués par les inventeurs montrent que la couche d'anodisation qui se forme à la surface de la pièce 50 durant l'anodisation offre une meilleure protection (son impédance est plus élevée) lorsque la concentration en eau oxygénée est comprise entre 5 g/L et 25 g/L pour un alliage d'aluminium 7050.

Les essais effectués par les inventeurs montrent que la couche d'anodisation qui se forme à la surface de la pièce 50 durant l'anodisation offre une meilleure protection (son impédance est plus élevée) lorsque la concentration en eau oxygénée est supérieure à 2 g/L pour un alliage d'aluminium 2214.

L'anodisation est effectuée avec une concentration en acide sulfurique comprise entre 100 g/L et 300 g/L selon l'épaisseur de la couche d'anodisation recherchée.

Avantageusement, cette concentration est comprise entre 160 g/L et 240 g/L, ce qui entraine une meilleure efficacité du procédé.

Encore plus avantageusement, cette concentration est environ égale à 200 g/L.

Avantageusement, le second composé oxydant est de l'eau oxygénée.

Avantageusement, l'anodisation est effectuée avec une concentration en eau oxygénée comprise entre 15 g/L et 20 g/L.

Avantageusement, l'anodisation est effectuée avec un palier dans le voltage, c'est-à-dire qu'on applique un premier voltage compris entre 12 et 17 V, puis éventuellement un second voltage compris entre 17 et 22 V afin de ne pas endommager les installations électriques.

Selon un premier mode de réalisation de l'invention, on effectue un rinçage de la pièce 50 entre l'étape (b) (prétraitement) et l'étape (c) (anodisation).

L'anodisation a donc lieu dans un premier bain 10 qui est distinct du second bain 20, la première cuve 15 étant distincte de la seconde cuve 25.

Après le prétraitement, on sort la pièce 50 du premier bain 10, et on la rince. Ce rinçage présente l'avantage de débarrasser la pièce 50 de résidus éventuellement présents sur sa surface à l'issue du prétraitement. En outre, le second bain 20 étant distinct du premier bain 10, on évite une pollution du second bain par des éléments dissous durant le prétraitement et qui sont présents dans le premier bain 10.

Une fois la pièce 50 rincée, on trempe la pièce 50 dans le second bain 20 afin qu'elle y subisse le traitement d'anodisation.

Avantageusement, le rinçage de la pièce 50 est constitué des étapes suivantes :
(b1) On rince la pièce 50 dans un bain 91 de rinçage statique.
(b2) Puis on rince la pièce 50 dans un bain 92 de rinçage courant avec de l'eau permutée.

Le rinçage de la pièce 50 est ainsi plus efficace.

Selon un autre mode de réalisation de l'invention, l'étape (c) d'anodisation s'effectue dans le même bain que le premier bain 10 de l'étape (b) de prétraitement, sans ressortir la pièce 50 du premier bain 10 entre l'étape (b) et l'étape (c).

La deuxième cuve 25 est donc la première cuve 15, et le second bain 20 est constitué du premier bain 10 à l'issue du prétraitement.

Ainsi, le procédé selon l'invention est simplifié, et le temps total de traitement de la pièce selon ce procédé est diminué.

## Revendications

1. Procédé de traitement d'une pièce (50) en alliage d'aluminium contenant du cuivre en proportion massique de 0.1 % à 10 %, **caractérisé en ce qu'**il comprend les étapes suivantes :
(a) On fournit ladite pièce (50),
(b) On effectue un prétraitement électrochimique de ladite pièce (50) dans un premier bain (10) d'électrolyte contenant de l'acide sulfurique et un premier composé oxydant, une première différence de potentiel ΔV1 étant établie entre une première cathode (11) et une première anode trempées dans ledit premier bain (10), ladite pièce (50) étant ladite première anode, la concentration en ledit premier composé oxydant étant telle que le potentiel de corrosion dudit alliage d'aluminium est supérieur à +100 mV par rapport à l'Electrode Normale à Hydrogène,
(c) Après l'étape (b), on effectue une anodisation de ladite pièce (50) dans un second bain (20) d'électrolyte contenant de l'acide sulfurique et un second composé oxydant, une seconde différence de potentiel ΔV2 étant établie entre une seconde cathode (21) et une seconde anode trempées dans ledit second bain, ladite pièce (50) étant ladite seconde anode.

2. Procédé selon la revendication 1 **caractérisé en ce que**, à l'étape (b), ladite première différence de potentiel ΔV1 est comprise entre 3 V et 12 V.

3. Procédé selon la revendication 1 ou 2 **caractérisé en ce que** ledit premier composé oxydant est de l'eau oxygénée H₂O₂.

4. Procédé selon l'une quelconque des revendications 1 à 3 **caractérisé en ce que** l'étape (c) d'anodisation s'effectue dans le même bain que le premier bain (10) de l'étape (b) de prétraitement, sans ressortir ladite pièce (50) dudit premier bain (10) entre l'étape (b) et l'étape (c).

5. Procédé selon l'une quelconque des revendications 1 à 3 **caractérisé en ce qu'**entre l'étape (b) et l'étape (c), on effectue un rinçage de ladite pièce (50).

6. Procédé selon la revendication 5 **caractérisé en ce que** ledit rinçage est constitué des étapes suivantes :
(b1) On rince ladite pièce (50) dans un bain de rinçage statique (91),
(b2) Puis on rince ladite pièce (50) dans un bain de rinçage courant (92) avec de l'eau permutée.

## Patentansprüche

1. Verfahren zur Behandlung eines Teils (50) aus Aluminiumlegierung, die Kupfer in einem Massenanteil von 0,1 % bis 10 % enthält, **dadurch gekennzeichnet, dass** es die folgenden Schritte umfasst:
(a) das Teil (50) wird bereitgestellt,
(b) es wird eine elektrochemische Vorbehandlung des Teils (50) in einem ersten Bad (10) aus Elektrolyt, der Schwefelsäure und eine erste oxidierende Verbindung enthält, durchgeführt, wobei eine erste Potentialdifferenz ΔV1 zwischen einer ersten Kathode (11) und einer ersten Anode, die in das erste Bad (10) eingetaucht sind, aufgebaut wird, wobei das Teil (50) die erste Anode ist, wobei die Konzentration der ersten oxidierenden Verbindung derart ist, dass das Korrosionspotential der Aluminiumlegierung größer als +100 mV gegenüber der Normalwasserstoffelektrode ist,
(c) nach Schritt (b) wird ein Anodisieren des Teils (50) in einem zweiten Bad (20) aus Elektrolyt, der Schwefelsäure und eine zweite oxidierende Verbindung enthält, durchgeführt, wobei eine zweite Potentialdifferenz ΔV2 zwischen einer zweiten Kathode (21) und einer zweiten Anode, die in das zweite Bad eingetaucht sind, aufgebaut wird, wobei das Teil (50) die zweite Anode ist.

2. Verfahren nach Anspruch 1, **dadurch gekennzeichnet, dass** bei Schritt (b) die erste Potentialdifferenz ΔV1 zwischen 3 V und 12 V beträgt.

3. Verfahren nach Anspruch 1 oder 2, **dadurch gekennzeichnet, dass** die erste oxidierende Verbindung Wasserstoffperoxid H₂O₂ ist.

4. Verfahren nach einem der Ansprüche 1 bis 3, **dadurch gekennzeichnet, dass** der Schritt (c) des Anodisierens in dem gleichen Bad wie das erste Bad (10) des Vorbehandlungsschrittes (b) erfolgt, ohne das Teil (50) zwischen Schritt (b) und Schritt (c) aus dem ersten Bad (10) herauszunehmen.

5. Verfahren nach einem der Ansprüche 1 bis 3, **dadurch gekennzeichnet, dass** zwischen Schritt (b) und Schritt (c) ein Spülen des Teils (50) durchgeführt wird.

6. Verfahren nach Anspruch 5, **dadurch gekennzeichnet, dass** das Spülen von den folgenden Schritten gebildet ist:
(b1) das Teil (50) wird in einem statischen Spülbad (91) gespült,
(b2) anschließend wird das Teil (50) in einem fließenden Spülbad (92) mit durch Ionenaustauscher aufbereitetem Wasser gespült.

## Claims

1. A method of treating a part (50) made of aluminum alloy containing copper at a content lying in the range 0.1% to 10% by weight, the method being **characterized by** comprising the following steps:
(a) providing said part(50),
(b) performing electrochemical pretreatment of said part (50) in a first electrolyte bath (10) containing sulfuric acid and a first oxidizer compound, a first potential difference ΔV1 being established between a first cathode (11) and a first anode dipped in said first bath (10), said part (50) being said first anode, the concentration of said first oxidizer compound being such that the corrosion potential of said aluminum alloy is greater than +100 mV relative to a Hydrogen Normal Electrode;
c. after step (b), anodizing said part (50) in a second electrolyte bath (20) containing sulfuric acid and a second oxidizer compound, a second potential difference ΔV2 being established between a second cathode (21) and a second anode dipped in said second bath, said part (50) being said second anode.

2. A method according to claim 1, **characterized in that**, in step (b), said first potential difference ΔV1 lies in the range 3 V to 12 V.

3. A method according to claim 1 or 2, **characterized in that** said first oxidizer compound is hydrogen peroxide H₂O₂.

4. A method according to any one of claims 1 to 3, **characterized in that** anodizing step (c) is performed in the same bath as the first bath of the pretreatment step (b), without extracting said part (50) from said first bath (10) between step (b) and step (c).

5. A method according to any one of claims 1 to 3, wherein between step (b) and step (c), a step is performed of rinsing said part (50).

6. A method according to claim 5, **characterized in that** said rinsing is constituted by the following steps:
(b1) rinsing said part (50) in a static rinsing bath (91),
(b2) then rinsing said part (50) in a running rinsing bath (92) with softened water.
